# EUROPÄISCHE PATENTSCHRIFT

(11) **EP 0 034 740 B1**
(45) Veröffentlichungstag und Bekanntmachung des Hinweises auf die Patenterteilung: **02.05.1984**
(21) Anmeldenummer: 81100878.8
(22) Anmeldetag: 07.02.1981
(51) Int. Cl.: D06P 3/54, D06M 15/38, D06P 1/52, D02G 3/46, D02G 3/40, B65H 71/00

(54) **Verfahren für das gleichzeitige Färben und Bondieren von Nähseide aus Polyesterfilamenten**
Process for simultaneously dyeing and coating sewing silk of polyester filaments
Procédé de teinture et de revêtement simultanés de fil à coudre constitué de filaments en polyester

(30) Priorität: 22.02.1980 DE 3006687
(43) Veröffentlichungstag der Anmeldung: 02.09.1981
(73) Patentinhaber: HOECHST AKTIENGESELLSCHAFT, 65926 Frankfurt am Main (DE)
(72) Erfinder: Röhser, Helmut, D-6238 Hofheim am Taunus (DE)

## Beschreibung

Die vorliegende Erfindung betrifft ein Verfahren zum gleichzeitigen Färben und Bondieren von Nähseide bestehend aus Filamenten von linearen Polyestern, bei dem das gezwirnte Multifilament kontinuierlich während des Umspulens mit einer ein thermisch vernetzbares Bindersystem enthaltenden, wäßrigen Dispersion geklotzt, vor dem Wiederaufwickeln getrocknet und anschließend einer Hitzebehandlung unterzogen wird.

Als Nähseiden finden in der Regel gezwirnte endlos-Fäden (Multifilament) Verwendung. Von Seiten der Nähseide verarbeitenden Industrie werden für diesen Artikel unter anderem gute Laufeigenschaften bei hohen Nähgeschwindigkeiten gefordert. Bei den üblichen hohen Nähgeschwindigkeiten, die nicht mit denen von Haushaltsnähmaschinen verglichen werden können, treten allerdings an den Fadenführungsstellen, besonders aber im Öhr der Nadel, hohe mechanische Beanspruchungen durch Reibung und durch Erwärmung auf. Infolgedessen muß darauf geachtet werden, daß die Nähseide beim Nähen nicht beschädigt wird, d. h. daß vor allem kein Aufspleißen des gezwirnten Fadens in Einzelfilamente stattfindet.

Aus diesem Anlaß hat man für derartige Zwecke vorgesehene Nähseide, welche aus endlosen, synthetischen Einzelfäden besteht und deren im Verlauf der Zwirnung bewirkte Drehung durch eine Wärmebehandlung stabilisiert ist, durch Imprägnieren mit einem Kunstharzfilm versehen, welcher die Fadenoberfläche vollständig umhüllt. Zur Herstellung dieser zusätzlichen Fixierung in Form eines nichtklebenden, dünnen Überzuges, der keine versteifenden Eigenschaften aufweist, gleichzeitig aber benachbarte Fäden bzw. Fadenlagen aneinander haften läßt, wird der Einfachfaden durch ein das Überzugsmaterial in Lösung oder Dispersion enthaltendes Bad geführt und anschließend einem Trocknungssowie Härtungsprozeß unterworfen (DE-B-1 265109 und DE-A-1 635437).

Zum Schutz vor den erwähnten schädlichen Einflüssen im Laufe ihrer praktischen Anwendung sind z. B. Nähseiden aus Polyamidmaterial mit einem Kunststoffilm bondiert (ummantelt) und gleichzeitig mit Säurefarbstoffen nach dem Säureschockverfahren gefärbt worden. Nähseiden aus Polyamidfilamenten haben jedoch den Nachteil, daß sie bei relativ niederer Temperatur erweichen und sich dann dehnen oder daß sie gar schmelzen, was dann zum Fadenbruch führt.

Unter diesem Gesichtspunkt sind Nähseiden aus Polyesterfilamenten aufgrund ihrer hervorragenden technologischen Eigenschaften daher sehr gefragt. Der besondere Vorteil gegenüber Nähseiden aus Polyamidfilamenten liegt in dem höheren Erweichungs- bzw. Schmelzpunkt des Polyestermaterials und in der geringeren Dehnung beim Nähen auf Maschinen. Beide Faktoren erlauben mithin höhere Nähgeschwindigkeiten.

Indessen ist bislang kein Verfahren zum gleichzeitigen Bondieren und Färben von Polyesterfilament für Nähseide bekannt geworden. Die für diesen Zweck auf Polyamidmaterial eingesetzten Bondierungsprodukte und Farbstoffe sind für Polyestermaterial nämlich nicht brauchbar.

Aus der DE-A-26 38 237 ist zwar ein Verfahren bekannt, gemäß dem Fadenscharen, welche für die Herstellung von technischen Bändern bzw. Sicherheitsgurten vorgesehen sind und die aus Polyestermonofilament bestehen, unter Zuhilfenahme einer Kunstharzauflage nach einem Thermosol-Verfahren mit Dispersionsfarbstoffen gefärbt werden. Die Kunstharzauflage erfüllt in diesem Fall hauptsächlich den Zweck, den noch nicht fixierten, jedoch bereits auf die Fäden applizierten Dispersionsfarbstoff während des Webens der Bänder vor allem gegen Abrieb zu schützen. Die eigentliche Fixierung von Textilgut samt den aufgebrachten Farbstoffen erfolgt erst nach dem Verweben durch den Thermosolprozess.

Zum Unterschied davon müssen beim Bondieren von Nähseide aus Multifilament jedoch andere Gegebenheiten berücksichtigt werden, die gleichzeitig die Aufgabenstellung für die vorliegende Erfindung umreißen. Es sind hierbei folgende Bedingungen zu erfüllen :
a) Die Nähseide (aus Polyesterfilament) soll echt gefärbt sein. Das kann bei Polyestermaterial nur mit Dispersionsfarbstoffen erfolgen. Die Färbung muß außerdem reduktiv nachgereinigt werden, um oberflächlich auf den Fäden abgelagerten Farbstoff zu entfernen.
b) Die Einzelfilamente der Nähseide müssen entsprechende technologische Eigenschaften aufweisen, d. h. sie müssen ein vorgegebenes Schrumpf- und Dehnungsverhalten aufzeigen. Diese Qualifikationen können nur durch einen Hitzefixierprozess verliehen werden.
c) Die Nähseide muß die hohen mechanischen Beanspruchungen beim Nähen aushalten und dafür bestimmte Beschaffenheit besitzen. Vor allem muß man das Aufspleißen der gezwirnten Seide in Einzelfilamente, z. B. beim Reißen eines einzelnen Fadens im Multifilament, verhindern. Ferner soll das sogenannte Krinkeln, d. h. die Entstehung kleiner Schlingen beim Bilden der Nahtverschlingung, vermieden werden. Es soll außerdem keine statische Aufladung der Filamente auftreten, die Reibung soll herabgesetzt und die Fadenfestigkeit nicht vermindert sein. Bondieren verleiht der Nähseide diese gewünschten Eigenschaften.

Zusammenfassend hat also der vorliegenden Erfindung die Aufgabe zugrundegelegen, Polyesterfilamente für den Einsatz als Nähseide gleichzeitig zu färben und zu bondieren, wobei die Bondierung nicht die Eigenschaften der Färbung und andererseits die Erfordernisse der Färbung auch nicht die Bondierung nachteilig beeinflussen sollten.

Diese Aufgabe wird erfindungsgemäß dadurch gelöst, daß
a) die eingesetzte Klotzflotte neben einem Bindersystem aus einer oder mehreren thermisch vernetzbaren, polymeren Acrylverbindungen sowie einem Vernetzungskatalysator, einen oder mehrere Dispersionsfarbstoffe enthält,
b) die Flottenaufnahme 15-25 % (bezogen auf das Gewicht der trockenen Ware) beträgt,
c) die Hitzebehandlung während 15-60 Sekunden Dauer mittels Heißluft bei 190-225 °C erfolgt und
d) die so behandelte Nähseide daraufhin vor dem Wiederaufwickeln reduktiv nachgereinigt und abschließend wie üblich präpariert wird.

In der Praxis wird zur Durchführung des beanspruchten Verfahrens vorteilhaft wie folgt vorgegangen :
Man führt die Nähseide aus Polyesterfilamenten im Verlauf des Umspulens von einem Schärgatter oder Kettbaumträger kontinuierlich über einen Foulard, in dem die Klotzflotte mit z. B. einer Flottenaufnahme von ca. 20 % (vom Gewicht der trockenen Ware) aufgebracht wird, zum Trockner, vorteilhaft ein Zylindertrockner. Von dort fährt man mit den bei zumindest 110 °C getrockneten Fäden durch die Heißluftzone, in der gleichzeitig das Polyesterfilamentmaterial fixiert und stabilisiert wird, die Färbung fixiert und das Acrylharz ausgehärtet werden. Über Kühlwalzen, die auch zur Übernahme des Spannungsausgleichs vorgesehen wird, läuft die nun gefärbte und bondierte Nähseide der Nachbehandlung zu. Die Waschmaschine sollte 4 Bäder enthalten, je eines für die reduktive, alkalische Nachbehandlung, das Spülen und das Neutralisieren und für die Präparation. Danach wird das Substrat wieder getrocknet (Zylindertrockner oder Heißluftzone) und die fertig gefärbte und bondierte Nähseide schließlich aufgespult.

Eine besondere Bedeutung kommt bei dem neuen Verfahren der Menge und der Zusammensetzung der Dispersion der vernetzbaren, polymeren Acrylverbindungen zu. Im allgemeinen werden 200-400 g/I dieser harzbildenden Substanzen eingesetzt, vorzugsweise ein Copolymerisat aus Äthylacrylat, N-Methylolacrylamid und Acrylnitril.

Als erst in der Hitze sauer wirkender Vernetzungskatalysator finden erfindungsgemäß Substanzen vom Typ der Alkylolamin-Hydrochloride Verwendung, insbesondere Aminopropanol-Hydrochlorid.

Es war bei dieser hohen Einsatzmenge an vernetzbaren Acrylverbindungen überraschend, daß durch die infolge Harzbildung eigentlich erwartete Verhärtung die Geschmeidigkeit der Nähseide nicht beeinträchtigt wird - sondern, daß daraus der erstrebte Bondiereffekt, d. h. die Verklebung der Einzelfilamente, ohne Verminderung der Faserbiegsamkeit entsteht. Ferner war es nicht vorauszusehen, daß diese Bondierung durch die nachfolgende, aus Echtheitsgründen der Färbung unbedingt erforderliche reduktive, in stark alkalischem Medium bei höherer Temperatur durchgeführte Nachbehandlung der gefärbten Ware nicht ihrerseits Schaden erleidet und die gewünschte Glättung und Verleimung der Einzelfilamente erhalten bleibt.

Von der genauen Überwachung der Trocknungs- und Fixierbedingungen hängen weitgehend die technologischen Eigenschaften der fertigen Nähseide ab. Je nach dem Titer der Einzelfilamente, ihrer Anzahl in der Nähseide müssen die Verweilzeiten von 15-60 Sekunden angepaßt werden.

Weiter ist die Wahl einer geeigneten Nachpräparation für die guten Laufeigenschaften der Nähseide beim Nähen mitentscheidend. Bewährt haben sich in dieser Hinsicht Weichmacher auf der Basis von Oleylsarkosid, Paraffinölemulsionen sowie Produkte auf Siliconöl-Basis, oder auch Mischungen dieser Produkte.

### Beispiel 1

150 kg gezwirntes Multifilament von dtex 226 f 64 x 3 aus linearen Polyestern (Nähseide) auf Spulen ä 2,5 kg werden in einem Schärgatter aufgesteckt, im Verlauf des Abspulens geschärt und auf einem Foulard bei Raumtemperatur sowie mit 20 % Flottenaufnahme (vom Warengewicht) mit einer wäßrigen Flotte folgender Zusammensetzung geklotzt :
600 g/I einer wäßrigen, 40 %igen Dispersion eines Copolymerisats aus
84 % Äthylacrylat,
11 % N-Methyloacrylamid und
5 % Acrylnitril, (Prozentzahlen bedeuten Gewichtsprozent)
30 g/I Aminopropanol-Hydrochlorid (Katalysator),
9,7 g/I des Dispersionsfarbstoffes 2,6-Dicyan-4-nitro-2'-acetylamino-4'-diäthylaminoazobenzol,
4,14 g/I des Dispersionsfarbstoffs der Formel
und 10,68 g/I des Dispersionsfarbstoffes der Formel

Nach dem Klotzen wird das feuchte Fädenmaterial auf Trockenzylindern bei ca. 110°C getrocknet und dann für 25 Sekunden einer Heißluftbehandlung bei 210 °C unterworfen. Die so erhaltene Färbung wird nach dem Abkühlen auf Kühlwalzen kontinuierlich nachgereinigt. Die Badtemperatur des benutzten reduktiven Nachreinigungsbades beträgt 85 °C ; es sind dafür pro 1 kg Polyesterfilament im Liter Wasser aufzuwenden :
24 cm³ Natronlauge (32,5 %ig)
24 g Natriumdithionit und
6 g eines Waschmittels auf Basis eines mit 20 Mol AeO per Mol oxäthylierten Nonylphenols.

Danach wird die Färbung mit heißem Wasser bei 70 °C gespült, mit Essigsäure neutralisiert und im letzten Bad präpariert. Das Präparationsbad enthält im Liter Wasser :
6 g/I Oleylsarkosid sowie
2 g/I einer emulgierbaren Mineralölparaffinzubereitung.

Die Auflage dieser Präparation beträgt 20 % vom Warengewicht. Danach werden die gefärbten sowie bondierten Polyesterfilamente getrocknet und aufgespult.

Man erhält eine schwarz gefärbte Nähseide mit guten Laufeigenschaften beim Nähen, guter Festigkeit und ausreichender Dehnung.

### Beispiel 2

Verwendet man anstelle der Farbstoffe aus Beispiel 1 folgende Farbstoffkombination :
4,85 g/l des Dispersionsfarbstoffes 2,6-Dicyan-4-nitro-2'-acetylamino-4'-diäthylaminoazobenzol
2,07 g/I des Dispersionsfarbstoffes der Formel
5,34 g/I des Dispersionsfarbstoffes der Formel
6,75 g/l des Dispersionsfarbstoffes der Formel
und verfährt sonst genau so wie in Beispiel 1 beschrieben, dann erhält man eine dunkelblaue Nähseide mit guten Gebrauchseigenschaften.

### Beispiel 3

Man verfährt genau wie in Beispiel 1, verwendet jedoch anstelle der dort genannten Farbstoffkombination folgende Farbstoffe :
1 g/I des Farbstoffes Disperse Blue 56 mit der C.I-Nr. 63285
4 g/I des Dispersionsfarbstoffes mit der Formel
6 g/I des Dispersionsfarbstoffes mit der Formel

Nach dem Färben, Bondieren und Nachbehandeln erhält man eine braune Nähseide mit dem geforderten Verhalten beim Nähen.

Das gleiche Ergebnis wie in den Beispielen 1 bis 3 wird erhalten, wenn man anstelle von Polyester-Multifilament von dtex 226 f 64, dreifach gezwirnt hier ein solches vom selben Titer sowie Fadenzahl, jedoch zweifach gezwirnt verwendet.

Entsprechende Resultate lassen sich auch erzielen, wenn man Nähseide aus dem Multifilament von dtex 74 f 16/bzw. f 24, 2- bzw. 3-fach gezwirnt oder von dtex 455 f 96, 2- bzw. 3-fach gezwirnt einsetzt und zur Fixierung einer Heißluftbehandlung von 15 oder 60 Sekunden unterzieht.

## Patentansprüche

1. Verfahren zum gleichzeitigen Färben und Bondieren von Nähseide bestehend aus Filamenten von linearen Polyestern, bei dem das gezwirnte Multifilament kontinuierlich während des Umspulens.mit einer ein thermisch vernetzbares Bindersystem enthaltenden, wäßrigen Dispersion geklotzt, vor dem Wiederaufwickeln getrocknet und anschließend einer Hitzebehandlung unterzogen wird, dadurch gekennzeichnet, daß
a) die eingesetzte Klotzflotte neben einem Bindersystem aus einer oder mehreren thermisch vernetzbaren, polymeren Acrylverbindungen sowie einem Vernetzungskatalysator, einen oder mehrere Dispersionsfarbstoffe enthält,
b) die Flottenaufnahme 15-25 % (bezogen auf das Gewicht der trockenen Ware) beträgt,
c) die Hitzebehandlung während 15-60 Sekunden Dauer mittels Heißluft bei 190-225 °C erfolgt und
d) die so behandelte Nähseide daraufhin vor dem Wiederaufwickeln kontinuierlich reduktiv nachgereinigt und abschließend wie üblich präpariert wird.

2. Verfahren nach Anspruch 1, dadurch gekennzeichnet, daß man in der Klotzflotte 200-400 g/I der vernetzbaren, polymeren Acrylverbindungen verwendet.

3. Verfahren nach Anspruch 1 oder 2, dadurch gekennzeichnet, daß man als vernetzbare Acrylverbindungen ein polymeres Gemisch aus Äthylacrylat, Methylolacrylamid und Acrylnitril verwendet.

4. Verfahren nach den Ansprüchen 1 bis 3, dadurch gekennzeichnet, daß man als Vernetzungskatalysatoren Alkylolamin-Hydrochloride verwendet.

## Claims

1. A process for the simultaneous dyeing and bonding of sewing silk consisting of filaments of linear polyesters, wherein the twisted multifilament is continuously padded during a rewinding operation, with an aqueous dispersion which contains a thermally cross-linkable binder system, is dried before winding it up again and subsequently subjected to a heat treatment, which process is characterized in that
a) the padding liquor used is containing one or more disperse dyestuffs in addition to a binder system of one or more thermally cross-linkable, polymeric acrylic acid derivatives and a catalyst which promotes cross-linking,
b) a liquor pick-up of 15 to 25 % (relative to the weight of the dry material) is observed,
c) the heat treatment of the padded and dried twisted multifilament is performed with hot air of from 190° to 225 °C for a time of from 15 to 60 seconds, and subsequently
d) the sewing silk is continuously afterscoured by reduction before winding it up again and finally a usual fiber preparation is applied onto it.

2. A process according to claim 1, wherein 200 to 400 g/I of the cross-linkable polymeric acrylic acid derivatives are used in the padding liquor.

3. A process according to claim 1 or 2, wherein a copolymer of ethyl acrylate, methylol acrylamide and acrylnitrile is used as the cross-linkable polymeric acrylic acid derivative.

4. A process according to claims 1 to 3, wherein an alkylolamine hydrochloride is used as the catalyst promoting cross linking.

## Revendications

1. Procédé pour la teinture et l'enrobage simultanés d'une soie à coudre composée de filaments de polyesters linéaires, dans lequel le multifilament retors est foulardé en continu, pendant le bobinage, avec une dispersion aqueuse contenant un système de liants réticulable à chaud, séché avant le rembobinage puis soumis ensuite à un traitement thermique, caractérisé en ce que
a) le bain de foulardage utilisé contient, outre un système de liants formé d'un ou plusieurs composés acryliques polymères réticulables à chaud et outre un catalyseur de réticulation, un ou plusieurs colorants de dispersion,
b) l'absorption de bain est de 15-25 % (sur la base du poids de l'article sec),
c) le traitement thermique s'effectue pendant 15-60 secondes à l'aide d'air chaud à 190-225 °C, et
d) la soie à coudre ainsi traitée subit ensuite un nettoyage ultérieur continu par réduction, avant le rembobinage, puis est préparée comme d'habitude.

2. Procédé selon la revendication 1, caractérisé en ce qu'on utilise dans le bain de foulardage 200-400 g/I des composés acryliques polymères réticulables.

3. Procédé selon l'une quelconque des revendications 1 ou 2, caractérisé en ce qu'on utilise en tant que composés acryliques réticulables un mélange polymère d'acrylate d'éthyle, de méthylolacrylamide et d'acrylonitrile.

4. Procédé selon l'une quelconque des revendications 1 à 3, caractérisé en ce qu'on utilise en tant que catalyseurs de rétlculatlon des chlorhydrates d'alkylolamines.
